# EUROPÄISCHE PATENTANMELDUNG

(11) **EP 3 943 661 A1**
(43) Veröffentlichungstag der Anmeldung: **26.01.2022**
(21) Anmeldenummer: 20186744.7
(22) Anmeldetag: 20.07.2020
(51) Int. Cl.: D21H 19/82, B05C 5/00, B05D 1/30, D21H 23/48, D21H 27/10

(54) **VERPACKUNGSMATERIAL MIT WASSERBASIERTER BARRIERESCHICHT**

(71) Anmelder: Schoeller Technocell GmbH & Co. KG, 49086 Osnabrück (DE)
(72) Erfinder: FEHLKER, Andreas, 49074 Osnabrück (DE); FÖRSTER, Claudia, 49074 Osnabrück (DE); SCHILLING, Lars, 09573 Leubsdorf (DE); HORNIG, Knut, 49549 Ladbergen (DE)
(74) Vertreter: Cohausz & Florack

(57) **Zusammenfassung**

Beschrieben wird die Herstellung eines Verpackungsmaterials mit wenigstens einer Funktionsschicht, umfassend das Ausbilden eines mehrschichtigen Vorhangs auf wässriger Basis und das Aufbringen dieses Vorhangs auf ein Substrat, wobei die äußeren mit der Luft während des Gießens in Kontakt tretenden Schichten des Vorhangs oberflächenaktive Additive enthalten, die Differenz der Oberflächenspannung zwischen den beiden äußeren Schichten und der/den angrenzenden inneren Schichten des Vorhangs wenigsten 5 mN/m beträgt.

## Beschreibung

### TECHNISCHES GEBIET DER ERFINDUNG

Die Erfindung betrifft ein Verfahren zur Herstellung eines Verpackungsmaterials mit einer Funktionsschicht auf einem Substrat unter Einsatz eines Gießverfahrens zur Beschichtung des Substrats.

### HINTERGRUND DER ERFINDUNG

Im Bereich der bahnförmigen Verpackungsmaterialien kommen für viele Anwendungen papierbasierte Produkte zum Einsatz. Das geschieht in vielen Fällen und bei geringen Anforderungen an die Barriereeigenschaften des Verpackungsmaterials ohne weitere Modifikationen desselben. Mit Hilfe von funktionalen Strichen werden Verpackungspapieren Barriereeigenschaften gegenüber Sauerstoff, Wasserdampf, Öl und Fett und weiteren Stoffen verliehen. Die Anforderungen insbesondere der Lebensmittelindustrie für sensible Produkte sind sehr hoch und wurden bisher in der Regel durch Kunststoffe oder Verbundstoffe beispielsweise mit Aluminium- oder Kunststofffolien erfüllt. Die gesellschaftliche Entwicklung der vergangenen Jahre führte zu einem immer stärkeren Umdenken im Bereich der Verpackungen. Eine Forderung des Marktes bzw. der Kunden an die Hersteller von Verpackungsmaterialien besteht darin, nach Möglichkeit ökologischere Materialien auf Basis von Papier und nachwachsenden Rohstoffen einzusetzen. Zudem werden die Grenzwerte für gesundheitsgefährdende Stoffe durch gesetzliche Vorgaben und auch wegen der gesellschaftlichen Anforderungen zur Vermeidung oder zur Reduzierung von Gefahrstoffen auf möglichst geringe Werte weiter gesenkt. Die Herausforderung für die Hersteller der Lebensmittelverpackungen ist es dabei, die hohen Barriereeigenschaften und die ökologischen Anforderungen mit ökonomisch vertretbaren Verfahren zu erzielen.

Es ist bekannt, wasserbasierte Funktionsmaterialien wie Polymer-Dispersionen auf ein faserbasiertes Substrat wie Papier aufzutragen. In Abhängigkeit vom Auftragsverfahren sind zur Erreichung der qualitativen Anforderungen an das spätere Verpackungsmaterial funktionelle Additive erforderlich. Ein häufig eingesetztes Auftragsverfahren ist die Vorhangbeschichtung (Curtain Coating). Oberflächenaktive oder grenzflächenaktive Substanzen werden dabei benötigt, um ein stabiles Produktionsverfahren zu gewährleisten. Diese dienen der Verringerung der Oberflächenspannung der Schichten, die Kontakt zur Luft haben, und ermöglichen damit einen stabilen Vorhang und folglich einen stabileren Auftrag des Vorhangs auf ein Substrat. Viele dieser Substanzen sind in der Lage über die Zeit auch durch Barriereschichten des Verpackungsmaterials zu migrieren und in Kontakt mit dem verpackten Lebensmittel zu kommen.

Bei der Anwendung der Vorhangbeschichtung (Curtain Coating) ist in erster Linie die Stabilität des erzeugten Vorhangs, der sich aus einem oder mehreren Stoffströmen zusammensetzen kann, von Bedeutung. Hinzu kommen Anforderungen der Hersteller mit Blick auf die Wirtschaftlichkeit, die Menge der aufgetragenen Materialien möglichst gering zu halten und damit möglichst dünne Schichten zu gießen. Ferner spielen die Vielfältigkeit der Produkte, Faktoren wie die Produktionsgeschwindigkeit aber auch die Viskosität und die Art der eingesetzten Stoffe eine relevante Rolle. Das wiederum erfordert ein hohes Maß an Flexibilität und Anpassungsfähigkeit bei der Erstellung von Rezepturen für das Curtain-Coating.

Der parallele Auftrag mehrerer Schichten durch das Curtain Coating ist beispielsweise in der EP 1 416 087 B1 beschrieben. Mit den einzelnen Schichten werden die bereits beschriebenen Barriere-Eigenschaften hinsichtlich Sauerstoff und Wasserdampf sowie auch eine Siegelschicht auf ein Substrat aufgetragen. In Tabelle 1 sind für den Auftrag eines Vorhangs aus fünf einzelnen Schichten durch das Curtain Coating die Rezepturen und die Auftragsgewichte angegeben. Die beiden äußeren Lagen/Schichten des Vorhangs haben im Vergleich zu den innenliegenden ein höheres Auftragsgewicht und eine vergleichbare Menge an oberflächenaktiven Substanzen. Alle Schichten enthalten grenzflächenaktive Substanzen. Damit ist die für das gesamte Produkt eingesetzte Menge an oberflächenaktivem Additiv für die in diesem Dokument beschriebenen Produkte sehr hoch, um eine ausreichende Qualität bei der Herstellung zu gewährleisten.

Die EP 1 666 637 A1 verzichtet aufgrund des Einsatzes von Lösungsmittel weitestgehend auf die Verwendung von oberflächenaktiven Additiven. Jedoch ist aus ökologischen und arbeitsgesundheitlichen Gründen der Einsatz von Lösungsmitteln unerwünscht.

Die EP 1 395 705 B1 beschreibt Verpackungspapiere mit Barriereeigenschaften. Durch das Curtain-Coating werden unterschiedliche Schichten in einer Vielzahl an Kombinationen aufgetragen. Schwerpunkt ist auch hier ein funktionierender Curtain-Auftrag, der über den Einsatz von oberflächenaktiven Additiven in allen Schichten gewährleistet wird. Die Prozessstabilität wird folglich auch hier durch den Einsatz großer Mengen oberflächenaktiver Additive erkauft.

Die EP 1 255 615 B1 beschreibt das Curtain-Coating von Substraten zur Herstellung von Verpackungsmaterialien. Der Einsatz an oberflächenaktiven Substanzen wegen des Curtain-Coating übersteigt die geforderten Grenzwerte.

### ZUSAMMENFASSUNG DER ERFINDUNG

Der Erfindung liegt die Aufgabe zugrunde, ein stabiles Beschichtungsverfahren nach dem Prinzip des Curtain Coating zur Herstellung von Verpackungsmaterialien bereitzustellen, dass hinsichtlich des erhaltenen Verpackungsmaterials den gesetzlichen Anforderungen hinsichtlich des Schadstoffanteils besser gerecht wird als bekannte mit dem Curtain Coating hergestellte Verpackungsmaterialien. Stabiles Beschichtungsverfahren bedeutet, dass sich die Beschichtung eines Substrats durch ein Gießverfahren im industriellen Maßstab durchführen lässt, ohne dass Stoffstromabrisse im Vorhang zu befürchten sind.

Erfindungsgemäß wird diese Aufgabe gelöst durch das Aufbringen von Funktionsschichten auf ein Substrat mit einem Gießverfahren, umfassend das Ausbilden eines mehrschichtigen Vorhangs auf wässriger Basis und das Aufbringen dieses Vorhangs auf das Substrat, in dem die äußeren mit der Luft während des Gießens in Kontakt tretenden Schichten des Vorhangs oberflächenaktive Additive enthalten und die Differenz der Oberflächenspannung zwischen den äußeren Schichten und der/den angrenzenden inneren Schichten des Vorhangs wenigsten 5 mN/m beträgt.

Gegenstand der Erfindung ist ferner Verpackungsmaterial mit einem Substrat und einem darauf angeordneten mindestens dreischichtigen Auftrag, der durch ein Curtain Coating auf das Substrat aufgetragen ist, wobei der Auftrag wenigstens eine Funktionsschicht enthält und die mit dem Substrat in Kontakt befindliche Schicht des Auftrags und die mit der Luft in Kontakt befindliche Schicht des Auftrags ein oberflächenaktives Additiv enthalten und die Differenz der Oberflächenspannung zwischen diesen beiden äußeren Schichten und einer an diese angrenzenden inneren Schicht des Auftrags wenigstens 5 mN/m beträgt.

Die Differenz in der Oberflächenspannung besagter Schichten wird erreicht durch die höhere Konzentration oberflächenaktiver Additive in der Auftragsmasse für die äußeren Schichten des Vorhangs verglichen mit der Konzentration der inneren Schicht/en des Vorhangs. Die innere/en Schichten des Vorhangs können vorzugsweise frei von einem oberflächenaktiven Additiv sein.

Durch die erfindungsgemäße Verfahrensweise kann die Menge der eingesetzten oberflächenaktiven Additive in den zwei äußeren, mit Luft in Kontakt stehenden Stoffströmen des Vorhangs im Bereich von 0,02 Gew.-% bis 0,6 Gew.-%, bezogen auf die Masse der Zusammensetzung der beiden äußeren Schichten, limitiert werden. Folglich ist die Menge der oberflächenaktiven Additive im erhaltenen unbedruckten Verpackungsmaterial auf den Bereich von 0,02 Gew.-% bis 0,6 Gew.-% begrenzt. Dadurch ist die Gesamtmenge an oberflächenaktiven Additiven, bezogen auf die Masse des Vorhangs im Vergleich zum Stand der Technik deutlich begrenzt. Überraschend liefert diese Verfahrensweise dennoch eine hohe Stabilität des Vorhangs bei der Gießbeschichtung. Das erfindungsgemäß erhaltene Verpackungsmaterial hat damit eine wesentlich geringe Konzentration an unerwünschten oberflächenaktiven Additiven als nach bekannten Verfahren hergestellte Verpackungsmaterialien insbesondere für Lebensmittel.

### DEFINITIONEN

Die beiden Seiten des hier beschriebenen Verpackungsmaterials unterscheiden sich. Als *"Oberseite"* des Verpackungsmaterials wird die Seite bezeichnet, auf die eine oder mehrere Funktionsschichten aufgetragen werden. In der späteren Anwendung hat diese Seite Kontakt zu dem zu verpackenden Produkt beispielsweise ein Lebensmittel.

Die *"Unterseite"* des Verpackungsmaterials ist die der Oberseite gegenüberliegende Seite. Sie bildet in der späteren Anwendung die Verpackungsaußenseite und kann gegebenenfalls zum Bedrucken ausgerüstet sein.

Als *Vorhang* oder *Curtain* werden die aufzutragenden Materialien in der Phase bezeichnet, in der sie sich als Verbund aus mehreren *Schichten* im freien Fall auf ein Substrat oder eine Substratbahn zu bewegen. Direkt nach dem Austritt aus der Düse des Gießbeschichters werden die einzelnen *Schichten* vereint und fließen dann als ein Vorhang auf das Substrat. Dieser Vorhang besitzt zwei Oberflächen, die Kontakt zur Umgebungsluft haben. Als *innere Oberfläche des Vorhangs* wird dabei die Oberfläche bezeichnet, die nach dem Auftragen auf das Substrat in direktem Kontakt zum Substrat steht. Die *äußere Oberfläche des Vorhangs* ist entsprechend die gegenüberliegende Oberfläche, die die spätere Kontaktfläche zu dem zu verpackenden Produkt bildet.

Eine *Funktionsschicht* im Sinne der Erfindung ist eine Schicht auf dem Substrat, die die Verwendbarkeit des erfindungsgemäß erhaltenen Verpackungsmaterials für ein bestimmtes zu verpackendes Gut verbessert oder gewünschte Funktionalitäten des Verpackungsmaterials erzeugt. Beispielsweise kann eine Funktionsschicht Barriereeigenschaften für eine beliebige Substanz liefern.

### BEVORZUGTE AUSFÜHRUNGSFORMEN DER ERFINDUNG

Das erfindungsgemäße Verpackungsmaterial oder erfindungsgemäß durch das Curtain Coating-Verfahren erhaltene Verpackungsmaterial kann eine oder mehrere Funktionsschichten und weitere Schichten wie eine Farbempfangsschicht zum Bedrucken, eine Bindemittelschicht oder Separationsschicht (Trennschicht) auf einem Substrat aufweisen.

Funktionsschichten und weitere Schichten können im Verbund als Vorhang auf das Substrat aufgetragen werden. Nur die beiden äußeren Schichten des Vorhangs stehen während des Beschichtens mit Luft in Kontakt. Der freifließende mehrschichtige Vorhang auf wässriger Basis enthält mindestens drei einzelne Stoffströme. In diesem Fall ist der Vorhang folglich ein Verbund, gebildet aus zwei äußeren mit Luft in Kontakt stehenden Stoffströmen und mindestens einem zwischen den äußeren Stoffströmen befindlichen Stoffstrom. Die Anzahl der Stoffströme (Schichten) im Vorhang zwischen den beiden äußeren mit Luft in Kontakt stehenden Stoffströmen im Vorhang kann 1 bis 7 und mehr, vorzugsweise 1 bis 5 betragen. Besonders bevorzugt enthält der Vorhang insgesamt mit den äußeren Stoffströmen vier oder fünf Stoffströme. Der Vorhang kann mithin mehrere Funktionsschichten mit unterschiedlichen Eigenschaften oder unterschiedlichen Funktionen im Verpackungsmaterial aufweisen. Darüber hinaus kann der Vorhang zwei Stoffströme mit derselben Funktionalität für das Verpackungsmaterial enthalten. Die Stoffströme sind mit Wasser mischbar.

Auf die durch ein Gießverfahren aufgetragene Beschichtung können weitere Schichten durch andere Beschichtungsverfahren aufgetragen werden. Andere Beschichtungsverfahren sind bekannte Auftragstechniken für bahnartige Substrate wie die Schmelzextrusion, Rakel und Walzen. Durch solche Techniken können beispielsweise eine Farbempfangsschicht, eine Bindemittelschicht oder Trennschicht aufgetragen werden.

Vorzugsweise wird der Vorhang mit den nassen Beschichtungsschichten unter Verwendung eines sogenannten Vorhangbeschichters auf das Substrat aufgetragen.

Tenside im Sinne der Erfindung sind solche, die üblicherweise eingesetzt werden, wenn eine oberflächenaktive oder grenzflächenaktive Wirkung erwünscht ist oder wenn Stoffströme für das Curtain-Coating stabilisiert werden sollen. Die oberflächenaktiven Additive (Tenside) können anionische, kationische oder amphotere Tenside sein und setzen die Oberflächenspannung wässriger Systeme oder von Wasser herab. Besonders bevorzugt enthalten die beiden äußeren mit Luft während des Gießens in Kontakt befindlichen Schichten des Vorhangs nur 0,02 Gew.-% bis 0,4 Gew.-% oberflächenaktive Additive. Die Zwischenschichten enthalten weniger oberflächenaktive Mittel als die äußeren Schichten. Vorzugsweise sind die Zwischenschichten des Vorhangs frei von oberflächenaktiven Additiven.

Das Auftragsgewicht nass einer äußeren Schicht kann 0,5 g/m² bis 15 g/m², vorzugsweise 1,0 g/m² bis 6,0 g/m² betragen.

Das Auftragsgewicht der durch Curtain Coating auf das Substrat aufgetragenen Schicht kann insgesamt 3 g/m² bis 50 g/m² (trocken), vorzugsweise 4 g/m² bis 30 g/m², betragen. Das Auftragsgewicht einzelner Schichten des Gesamtauftrags kann 0,3 g/m² bis 20 g/m² oder mehr (trocken), vorzugsweise aber 0,5 g/m² bis 10 g/m² oder bis 15 g/m², betragen. Die Schichtdicke der einzelnen Stoffströme im Vorhang oder deren Auftragsgewicht (trocken) auf das Substrat kann gleich oder verschieden sein. Vorzugsweise ist das Auftragsgewicht einer äußeren Schicht geringer als das einer inneren Schicht des Vorhangs und kann 0,3 g/m² bis 5 g/m²), vorzugsweise aber 0,3 g/m² bis 3 g/m² betragen. Dadurch kann der Tensidgehalt im Verpackungsmaterial weiter gesenkt werden.

Die statische Viskosität eines Stoffstroms im Vorhang kann bis zu 3 Pa·s vorzugsweise 50 bis 500 mPa·s betragen, gemessen mit einem Brookfield-RVT-Rotationsviskosimeter bei 25 °C und einer Geschwindigkeit der Spindel von 20 und 100 U/min. Die Oberflächenspannungen der beiden äußeren Schichten können wenigstens 5 mN/m geringer als die der jeweils an diese angrenzenden inneren Schicht des Vorhangs sein.

Der Feststoffgehalt der Schichten des Vorhangs kann 5 bis 50 Gew.-%, vorzugsweise 10 bis 30 Gew.-%, bezogen auf die Masse der Schicht betragen.

Funktionsschichten, die erfindungsgemäß auf das Papier aufgetragen werden, sind solche mit Barrierewirkung für beispielsweise Wasserdampf, Luft, Fett, Öle und Gas oder eine Heißsiegelschicht. Jede der erfindungsgemäß aufgetragenen Funktionsschichten (Stoffströme) kann mit Ausnahme der Heißsiegelschicht Außenschicht oder Innenschicht im Vorhang sein. Eine zweite Heißsiegelschicht kann aber auch im Inneren des Vorhangs angeordnet sein.

Eine Funktionsschicht mit Sperreigenschaften für Wasserdampf kann im Wesentlichen ein hydrophobes Polymer oder hydrophobes Polymergemisch enthalten oder daraus bestehen. Ein solches Polymer kann ein Polyolefin sein. Bevorzugte Polyolefine sind Polyethylen (PE), Polypropylen (PP) oder Gemische aus Polyethylen und Polypropylen. Vorzugsweise beschränkt eine Barriereschicht für Wasserdampf die Wasserdampfdurchlässigkeit des Verpackungsmaterials auf 50 cm³/m², je 24 h, (23°C, 50% RH) bei 1 atm und weniger. Es können im Vorhang auch zwei oder mehr Schichten mit Sperreigenschaften gegenüber Wasserdampf zum Auftrag auf ein Substrat vorhanden sein.

Eine andere Funktionsschicht kann Sperreigenschaften für Fett und/oder Öl aufweisen. Eine solche Schicht wird vorzugsweise aus einem polaren Polymer gebildet. Geeignete polare Polymere für diesen Zweck sind beispielsweise Polyvinylalkohol (PVOH) und Ethylenvinylalkohol (EVOH). Der sogenannte KIT-Wert von erfindungsgemäß erhaltenen fettdichten Verpackungsmitteln beträgt wenigstens KIT 5 (DIN 53116) und ist vorzugsweise größer als KIT 8.

Sofern das erfindungsgemäß erhaltene Verpackungsmaterial Barriereeigenschaften gegen Feuchtigkeit benötigt, kann eine entsprechende Sperrschicht auf das Substrat aufgetragen werden. Sperreigenschaften gegen Feuchtigkeit können durch Polypropylen oder Polyamid enthaltende Schichtaufträge erzeugt werden. Besonders bevorzugt kann zu diesem Zweck Polypropylen eingesetzt werden.

Ferner kann eine Gasbarriereschicht auf das Substrat aufgetragen werden. Dazu können übliche für diesen Zweck bekannte Polymere verwendet werden. Vorzugsweise ist die Barriereschicht gegen Gase des erfindungsgemäßen Verpackungsmaterials aus wenigstens einem thermoplastischen Polymeren gebildet. Das thermoplastische Polymer kann ausgewählt sein aus Ethylen-Vinylalkohol-Copolymere (EVOH), einem zumindest teilverseiften Polyvinylacetat, Polyvinylidenchlorid (PVDC), Vinylidenchlorid-Copolymer, vorzugsweise mit einem Anteil an Vinylidenchlorid von wenigstens 80 Gew.-%, bezogen auf das Gesamtgewicht des Vinylidenchlorid-Copolymeren, oder einer Mischung aus wenigstens zwei der zuvor genannten Polymere. Gemäß einer besonders bevorzugten Ausführungsform ein Ethylen-Nonylalkohol-Copolymer enthalten.

Die zur Herstellung der Schicht eingesetzten Ethylen/Vinylalkohol-Copolymere (EVOH) werden durch vollständige oder unvollständige Hydrolyse von entsprechenden Ethylen/Vinylacetat-Copolymeren (EVAc) gewonnen. Vorzugsweise werden vollverseifte Ethylen/Vinylacetat-Copolymere mit einem Verseifungsgrad größer/gleich 98% und einem Ethylen-Anteil von 0,01 bis 80 Mol-%, vorzugsweise von 1 bis 50 Mol-%, jeweils bezogen auf das Gesamtgewicht des Ethylen/Vinylalkohol-Copolymeren, eingesetzt.

Ein zur Herstellung der Gasbarriereschicht zumindest teilverseiftes Polyvinylacetat wird durch vollständige oder unvollständige Hydrolyse von entsprechenden Polyvinylacetaten gewonnen. Besonders bevorzugt zur Herstellung der Schicht eingesetzte zumindest teilverseifte Polyvinylacetate sind vollverseifte Polyvinylacetate (Polyvinylalkohole, PVOH) mit einem Verseifungsgrad größer/gleich 98 % und teilverseifte Polyvinylacetate mit einem Verseifungsgrad von 75 % bis 98 %.

Die Gasbarriereschicht, insbesondere wenn sie auf einem Ethylen-Vinylalkohol-Copolymeren zumindest teilweise basiert, kann vorzugsweise zum Schutz gegen Feuchtigkeit jeweils mit einer Polyamidschicht als weiterer Schicht verbunden sein.

Vorzugsweise weist eine als Barriereschicht des erfindungsgemäß erzeugten Verpackungsmaterials eine Schichtdicke von 1 µm bis 30 µm, besonders bevorzugt von 1 µm bis 20 µm, ganz besonders bevorzugt von 1 µm bis 10 µm, insbesondere von 1,5 bis 7 µm auf. Sofern die Schicht zur Optimierung der mechanischen Eigenschaften des erfindungsgemäßen Verpackungsmaterials beiträgt, weist sie vorzugsweise eine Schichtdichte von 5 µm bis 500 µm, besonders bevorzugt bei Verwendung als Schlauchbeutel oder Deckelmaterial 20µm bis 150 µm, bzw. bei Verwendung für Behälter, wie Mulden, 100µm bis 500 µm auf. Eine Barriereschicht des erfindungsgemäßen Verpackungsmaterials kann Biopolymere enthalten, wie sie zur Herstellung der Heißsiegelschicht beschrieben werden. Eine transparente Mischung aus Biopolymeren und den zur Herstellung der Heißsiegelschicht zum Einsatz kommenden anderen Polymeren oder Polyamiden kann verwendet werden.

Besonders bevorzugt sind auf einem Substrat als Barriereschichten eine Sauerstoffbarriereschicht und eine Wasserdampfbarriereschicht vorgesehen. Jede dieser Schichten kann im Vorhang eine Außenschicht sein, die mit Luft in Kontakt steht oder eine Innenschicht, die zwischen zwei Außenschichten angeordnet ist.

In einer bevorzugten Ausführungsform kann eine der Funktionsschichten eine ggf. mehrlagige Heißsiegelschicht aus thermoplastischen Polymeren sein, die in dem hergestellten Verpackungsmaterial nach innen gerichtet ist. Vorzugsweise geeignete thermoplastische Polymere für die Heißsiegelschicht umfassen Olefin-Homo- und Copolymere, Homo- und/oder Copolyester, transparente Mischungen aus wenigstens zwei der genannten Polymeren und Mischungen aus wenigstens zwei der genannten, aber begrenzt verträglichen Polymeren. Darüber hinaus kann die Heißsiegelschicht vorzugsweise bis zu 100 Gew.-% aus Biopolymeren als Polymerkomponente bestehen. Das Polymer kann auch ein Copolymer aus wenigstens einem Olefin und wenigstens einem α-β-ungesättigten, nicht olefinischen Monomeren mit Carboxylgruppen sein, deren Salze oder deren Ester, wie Ethylen/Vinylacetat-Copolymere, ferner Copolymere aus Ethylen und Estern der Acrylsäure oder Methacrylsäure, Copolymere aus Ethylen und Acrylsäure oder Methacrylsäure und/oder deren Salze, bevorzugt Natrium oder Zink-Salze bestehen. Es können auch Mischungen aus wenigstens zwei der genannten Polymeren oder Mischungen aus wenigstens zwei der genannten, aber begrenzt verträglichen Polymeren eingesetzt werden können.

Jede der Schichten des erfindungsgemäßen mehrschichtigen Verpackungsmaterials, vorzugsweise die Heißsiegelschicht, kann falls erforderlich, üblichen Additiven ausgerüstet sein, vorzugsweise mit wenigstens einem Additiv, ausgewählt aus Antiblockmittel, Gleitmittel, Antistatika, Farbstoffe, anorganische Füllstoffe, Antioxidantien, UV-Stabilisatoren, UV-Absorbern bzw. Sauerstoffabsorber, sofern sie nicht zu den beschriebenen oberflächenaktiven Substanzen (Tensiden) gehören.

Mindestens eine der Funktionsschichten kann ein Pigment enthalten. Das Pigment kann Kaolin, calcinierter Ton, Talk, Calciumcarbonat, laminaren Nanopartikeln, Tone mit einem großen Aspektverhältnis, Titandioxid, Glanzweiß, synthetisches Polymerpigment, Zinkoxid, Bariumsulfat, Gips, synthetisches Magadiit, Siliciumdioxid, Aluminiumoxidtrihydrat, Glimmer und Diatomeenerde sein.

Das erfindungsgemäße Verpackungsmaterial kann eine Verpackung für ein beliebiges Lebensmittel sein. Das Lebensmittel kann fest, halbfest oder flüssig sein. Es kann eine Verpackung von Käse, Wurst, Schinken, Fleisch, Geflügel oder Geflügelteil, Backware, Backzutat, Knabbergebäck, wie Chips oder Erdnussflips, Nüssen, Kernen, Süßwaren, wie Schokolade, Bonbons, Kaugummi, Fisch, Meeresfrüchte, festes oder flüssiges Fertiggericht, wie eine Pastete, Streichfett, wie Butter und Margarine, Mayonnaise, Senf, Ketchup oder ein Gewürz oder Gewürzmischungen sein.

Ein erfindungsgemäß auf ein Substrat aufzutragender im Vorhang gebildeter Schichtverbund zum Erhalt eines erfindungsgemäßen Verpackungsmaterials kann beispielsweise wie folgt zusammengesetzt sein:
/ PE-DISP plus / PE-DISP / EVOH / PVAc / PVAc plus /
/ PE-DISP plus / PE-DISP / EVOH / EVOH plus /
/ PE-DISP plus / PE-DISP / PVAc / EVOH plus /
/ PE-DISP plus / PE-DISP / PE-DISP plus /
/ PVAc plus / PVAC / PVAc plus /
/ EVOH plus / EVOH / EVOH plus /,
wobei EVOH eine Sauerstoffbarriere ohne oberflächenaktive Additive ist,
PE-DISP eine Wasserdampfbarriere ohne oberflächenaktive Additive ist,
PVAC eine Siegelschicht ohne oberflächenaktive Additive ist,
PVAc plus eine Siegelschicht mit 0,02 Gew.-% bis 0,4 Gew.-% oberflächenaktiver Additive ist,
PE-DISP plus eine Wasserdampfbarriere mit 0,02 Gew.-% bis 0,4 Gew.-% oberflächenaktiver Additive ist und
EVOH plus eine Sauerstoffbarriere mit 0,02 Gew.-% bis 0,4 Gew.-% oberflächenaktiver Additive, jeweils bezogen auf die Masse der Schicht.

Diese können als Vorhang in einem Arbeitsgang nass auf das Substrat aufgetragen werden. Als Substrat oder Träger für eine oder mehrere Funktionsschichten und/oder eine oder mehrere weiteren Schichten kann Papier, Pappe oder eine Kunststofffolie eingesetzt werden. Bevorzugt kommt als Trägermaterial ein cellulosebasiertes Papier, vorzugsweise bahnförmiges Papier, zum Einsatz.
Papier im Sinne der Erfindung ist entweder ein Rohpapier oder ein gestrichenes Rohpapier. Unter dem Begriff Rohpapier wird hier ein unbeschichtetes oder oberflächengeleimtes Papier verstanden. Ein Rohpapier kann neben Zellstofffasern, Leimungsmittel wie Alkylkentendimere, Fettsäuren und/oder Fettsäuresalze, epoxydierte Fettsäureamide, Alkenyl- oder Alkylbernsteinsäureanhydrid, Nassfestmittel wie Polyamin-Polyamid-Epichlorhydrin, Trockenfestmittel wie anionische, kationische oder amphotere Polyamide oder kationische Stärken, optische Aufheller, Füllstoffe, Pigmente, Farbstoffe, Entschäumer und weitere in der Papierindustrie bekannte Hilfsmittel enthalten. Das Rohpapier kann oberflächengeleimt sein. Hierzu geeignete Leimmittel sind beispielsweise Polyvinylalkohol oder oxydierte Stärke. Das Rohpapier kann auf einer Fourdrinier- oder einer Yankee-Papiermaschine(Zylinder-Papiermaschine) hergestellt werden. Das Flächengewicht des Rohpapiers beträgt vorzugsweise 20 bis 350g/m². Das Rohpapier kann in unverdichteter oder verdichteter Form (geglättet) eingesetzt werden. Besonders gut geeignet sind Rohpapiere mit einer Dichte von 0,8 bis 1,2g/cm³, vorzugsweise 0,90 bis 1,1g/cm³.

Als Zellstofffasern können beispielsweise gebleichter Hartholz-Kraftzellstoff (LBKP), gebleichter Nadelholz-Kraftzellstoff (NBKP), gebleichter Laubholzsulfitzellstoff (LBSP) oder gebleichter Nadelholzsulfitzellstoff (NBSP) eingesetzt werden. Es können auch aus Papierabfällen gewonnene Zellstofffasern verwendet werden. Die genannten Zellstofffasern können auch als Mischung eingesetzt werden und ggf. Anteile anderer Fasern, zum Beispiel Kunstharzfasern, enthalten. Bevorzugt jedoch werden Zellstofffasern aus 100% Laubholzzellstoff eingesetzt. Die mittlere Faserlänge des ungemahlenen Zellstoffs beträgt vorzugsweise 0,6 mm bis 0,85 mm (Kajaani-Messung). Ferner weist der Zellstoff vorzugsweise einen Ligningehalt von weniger als 0,05 Gew.-% auf, insbesondere 0,01 bis 0,03 Gew.-%, bezogen auf die Masse des Zellstoffs. Als Füllstoff können beispielsweise Kaoline, Calciumcarbonat in seinen natürlichen Formen wie Kalkstein, Marmor oder Dolomitstein, gefälltes Calciumcarbonat, Calciumsulfat, Bariumsulfat, Titandioxid, Talkum, Silica, Aluminiumoxid und deren Gemische für das Rohpapier eingesetzt werden. In einer weiteren bevorzugten Ausführungsform kann die Papierschicht aus einem gestrichenen Rohpapier bestehen. Bei einem gestrichenen Rohpapier ist auf mindestens einer Seite des Rohpapiers mindestens eine pigmenthaltige Schicht angeordnet. Als Pigment kann ein Metalloxid, Silikat, Carbonat, Sulfid oder Sulfat verwendet werden. Besonders gut geeignet sind Pigmente wie Kaoline, Talkum, Calciumcarbonat und/oder Bariumsulfat. In einer weiteren Ausführungsform der Erfindung kann für die pigmenthaltige Schicht eine Pigmentmischung eingesetzt werden, die aus dem oben genannten Calciumcarbonat und Kaolin besteht. Das Mengenverhältnis Calciumcarbonat/Kaolin beträgt vorzugsweise 30:70 bis 70:30. Das Mengenverhältnis Bindemittel/Pigment in der pigmenthaltigen Schicht kann 0,1 bis 2,5, vorzugsweise 0,2 bis 1,5, insbesondere jedoch etwa 0,9 bis 1,3 betragen. In der pigmenthaltigen Schicht kann jedes bekannte wasserlösliche und/oder wasserdispergierbare Bindemittel eingesetzt werden. Besonders geeignet sind hierzu neben Latexbindern filmbildende Stärken wie thermisch modifizierte Stärken, insbesondere Maisstärken oder hydroxypropylierte Stärken. Die pigmenthaltige Schicht kann mit allen in der Papierherstellung üblichen Auftragsaggregaten inline oder offline aufgebracht werden, wobei die Auftragsmenge vorzugsweise so gewählt wird, dass nach dem Trocknen das Auftragsgewicht 0,1 bis 30 g/m², insbesondere 1 bis 20 g/m², oder gemäß einer besonders bevorzugten Ausführungsform 2 bis 8 g/m² beträgt. In einer bevorzugten Ausführungsform wird die pigmenthaltige Schicht mit einer innerhalb der Papiermaschine integrierten Leimpresse oder Filmpresse aufgetragen. Die Papierschicht basiert im Wesentlichen auf nachwachsenden Rohstoffen, wie Cellulose und Cellulose-Derivaten. Das Papier und damit das Substrat kann ein Flächengewicht von 20 g/m² bis 350 g/m² aufweisen.

Das erfindungsgemäße mehrschichtige Verpackungsmaterial weist vorzugsweise eine Gesamtschichtdicke von 40 µm bis 1.000 µm, besonders bevorzugt von 40 µm bis 150 µm auf. Auf dem Substrat des Verpackungsmaterials können 3 bis 10 Schichten angeordnet sein. Vorzugsweise können 3 bis 6 Funktionsschichten und/oder andere Schichten, wie zuvor erläutert, auf dem Substrat angeordnet sein. Besonders bevorzugt kann das erfindungsgemäße Verpackungsmaterial vierschichtig, fünfschichtig oder sechsschichtig sein.

Die Erfindung wird durch die folgenden Beispiele weiter erläutert.

### Herstellung eines Rohpapiers

Das Rohpapier wurde aus Eukalyptus-Zellstoff hergestellt. Zum Mahlen wurde der Zellstoff als etwa 5 Gew.-%ige wässrige Suspension (Dickstoff) mit Hilfe eines Refiners auf einen Mahlgrad von 36 °SR gemahlen. Die mittlere Faserlänge betrug 0,64 mm. Die Konzentration der Zellstofffasern im Dünnstoff betrug 1 Gew.-%, bezogen auf die Masse der Zellstoffsuspension. Dem Dünnstoff wurden Zusatzstoffe zugesetzt wie kationische Stärke in einer Menge von 0,4 Gew.-%, als ein neutrales Leimungsmittel Alkylketendimer (AKD) in einer Menge von 0,48 Gew.-%, Nassfestmittel Polyamin-Polyamid-Epichlorhydrinharz (Kymene^{®}) in einer Menge von 0,36 Gew.-% und ein natürliches CaCO₃ in einer Menge von 10 Gew.-%. Die Mengenangaben beziehen sich auf die Zellstoffmasse. Der Dünnstoff, dessen pH-Wert auf etwa 7,5 eingestellt wurde, wurde vom Stoffauflauf auf das Sieb der Papiermaschine gebracht, worauf die Blattbildung unter Entwässerung der Bahn in der Siebpartie der Papiermaschine erfolgte. In der Pressenpartie erfolgte die weitere Entwässerung der Papierbahn auf einen Wassergehalt von 60 Gew.-%, bezogen auf das Bahngewicht. Die weitere Trocknung erfolgte in der Trockenpartie der Papiermaschine mit beheizten Trockenzylindern. Es entstand ein Rohpapier mit einem Flächengewicht von 160 g/m² und einer Feuchte von etwa 7%.

Das Rohpapier wird auf beiden Seiten mit einer Streichmasse aus einem Styrolacrylat-Binder, Stärke und einer Pigmentmischung aus Calciumcarbonat und Kaolin mit einem Auftragsgewicht von je 15 g/m² auf beiden Seiten gestrichen, getrocknet und anschließend mit einem Kalander geglättet. Das so erhaltene Material wird im Folgenden als gestrichenes Rohpapier bezeichnet und für die nachfolgende Beschichtung mittel Curtain Coater eingesetzt.

Auf eine Seite des gestrichenen Rohpapiers wurde durch einen Curtain Coater eine Zusammensetzung aufgetragen, deren Bestandteile und Zusammenstellung im Folgenden beschrieben wird. Dabei lag die Geschwindigkeit der zu beschichtenden Papierbahn bei 120 m/min. Das Auftragsaggregat zur Vorhangbeschichtung war mit Kantenführungen ausgestattet, die mit Tropfwasser geschmiert wurden, sowie mit einer Vakuumsaugvorrichtung um dieses Kantenschmierwasser am unteren Ende der Kantenführung direkt über der beschichteten Papierkante zu entfernen. Die Höhe des Vorhangs betrug 125 mm und die Breite des Vorhanges 260 mm. Die Trocknung der Bahn nach der Beschichtung fand mit einem Heißluft Schwebetrockner statt.

Die folgenden Rezepturen wurden in entsprechend ausgestatten Mischbehältern vorbereitet und weisen die in Tabelle 1 aufgeführten Eigenschaften auf. Entsprechend der in Tabelle 2 aufgelisteten Zusammenstellungen wurden die Vorhänge in den beschriebenen Beispielen aufgebaut. Angaben zur Auftragsmenge bezogen auf das Gewicht des gesamten Verpackungsmaterials und auch auf die einzelnen Schichten des Vorhangs sind ebenfalls in Tabelle 2 aufgeführt. Die Tabelle enthält ferner die qualitätsrelevanten Parameter des entstandenen Verpackungsmaterials.

### Rezeptur 1

Es werden 66,7 g einer Polyolefin-Dispersion vorgelegt und diese mit 33,3 g Wasser unter Rühren vermischt. Anschließend werden unter fortgesetztem Rühren 0,5 g Netzmittels des Typs Natriumdioctylsulfosuccinat zugegeben.

### Rezeptur 2

Es werden 66,7 g einer Polyolefin-Dispersion vorgelegt und diese mit 33,3 g Wasser unter Rühren vermischt.

### Rezeptur 3

Es werden 63,5 g Wasser vorgelegt unter sehr Rühren werden 17,5 g Polyvinylalkohol zugegeben und die Mischung mit Hilfe einer Dampflanze auf 95°C aufgeheizt und 60 Minuten bei dieser Temperatur und unter fortgesetztem Rühren gehalten. Durch die eingetragene Dampfmenge wird der Mischung 19 g Kondensatwasser hinzugefügt. Die Mischung wird auf Raumtemperatur gekühlt. Es werden 19 g Kaolin, unter Rühren zugegeben.

### Rezeptur 4

Es werden 63,5 g Wasser vorgelegt unter Rühren 0,5 g Netzmittel des Typs Natriumdioctylsulfosuccinat zugegeben. Unter sehr starkem Rühren werden 17,0 g Polyvinylalkohol zugegeben und die Mischung mit Hilfe einer Dampflanze auf 95°C aufgeheizt und 60 Minuten lang bei dieser Temperatur unter fortgesetztem Rühren gehalten. Durch die eingetragene Dampfmenge wird der Mischung 19 g Kondensatwasser hinzugefügt. Die Mischung wird auf Raumtemperatur gekühlt.

### Rezeptur 5

Es werden 84,4 g einer Styrol-Acryl-Copolymer-Dispersion vorgelegt und unter fortgesetztem Rühren 0,7 g Netzmittel des Typs Natriumdioctylsulfosuccinat zugegeben. Anschließend wird durch Zugabe von 14,9 g Wasser die Viskosität auf 30 mPas eingestellt.

| Tabelle 1 | | | | | | |
|---|---|---|---|---|---|---|
| **Bestandteile** | | Rezeptur 1 | Rezeptur 2 | Rezeptur 3 | Rezeptur 4 | Rezeptur 5 |
| Polyolefin - Dispersion 45 Gew.-% FST) | % atro | 99,0 | 100 | - | - | - |
| Polyvinylalkohol (100 Gew.-% FST) | % atro | - | - | 50,0 | 98,2 | - |
| Styrol-Acryl-Copolymer-Dispersion (47 Gew.-% FST) | % atro | - | - | - | - | 98,7 |
| Netzmittel (70 Gew.-% FST) | % atro | 1,0 | - | - | 1,8 | 1,3 |
| Kaolin (70Gew.-% FST) | % atro | - | - | 50,0 | - | - |

| **Eigenschaften der Ansätze** | | | | | | |
|---|---|---|---|---|---|---|
| Feststoffgehalt | % | 31,5 | 30,0 | 27,6 | 17,4 | 48,0 |
| Oberflächenspannung | J/m2 | 34 | 51 | 50 | 30 | 34 |
| Viskosität | mPas | 25 | 22 | 250 | 160 | 37 |
| pH | | 8,8 | 8,8 | 7,0 | 4,4 | 8,6 |

| Tabelle 2 | | **Beispiel 1** | **Beispiel 2** | **Beispiel 3** | **Beispiel 4** | **Beispiel 5** |
|---|---|---|---|---|---|---|
| **Aufbau** des Vorhangs | | Vergleich | Erfindung | Erfindung | Erfindung | Vergleich |
| Äußere Vorhangschicht (Substratseitig) | | Rezeptur 5 | Rezeptur 1 | Rezeptur 1 | Rezeptur 1 | Rezeptur 1 |
| Auftragsmenge (trocken) | g/m² | 8,0 | 1,0 | 1,0 | 1,0 | 6,0 |
| Oberflächenspannung | mN/m | 34 | 34 | 34 | 34 | 34 |
| Innere Vorhangschicht 1 | | - | Rezeptur 2 | Rezeptur 2 | Rezeptur 2 | Rezeptur 4 |
| Auftragsmenge (trocken) | g/m² | | 5,0 | 9,0 | 5,0 | 9,0 |
| Oberflächenspannung | mN/m | | 51 | 51 | 51 | 30 |
| Innere Vorhangschicht 2 | | - | Rezeptur 3 | Rezeptur 3 | Rezeptur 3 | - |
| Auftragsmenge (trocken) | g/m² | | 12,0 | 6,0 | 12,0 | |
| Oberflächenspannung | mN/m | | 50 | 50 | 50 | |
| Äußere Vorhangschicht (Oberseitig) | | Rezeptur 1 | Rezeptur 4 | Rezeptur 4 | Rezeptur 5 | Rezeptur 5 |
| Auftragsmenge (trocken) | g/m² | 4,0 | 0,5 | 0,5 | 0,5 | 5,0 |
| Oberflächenspannung | mN/m | 30 | 30 | 30 | 34 | 34 |
| Gesamtauftragsmenge (nass) | g/m² | 12,0 | 18,5 | 16,5 | 18,5 | 20,0 |
| **Verpackungsmaterial** | | | | | | |
| Netzmittelanteil | mg/6dm² | 8,5 | 1,2 | 1,2 | 1,0 | 7,4 |
| Netzmittel gesamt | g/m² | 0,14 | 0,02 | 0,02 | 0,02 | 0,12 |
| Curtainstabilitätsrenze | ml/(min*cm) | 33 | 26 | 27 | 26 | 34 |
| Curtain Defekte / Curtainopener | | Ja | Nein | Nein | Nein | Ja |
| Sauerstoffpermeation (23°C; 50% RH) | cm³/m², /d | 0,7 | 0,2 | 0,1 | 0,2 | 0,2 |
| Wasserdampfdurchlässigkeit (23°C; 50% RH) | g/m², /d | 1,2 | 0,7 | 0,6 | 0,6 | 0,8 |

### Fazit aus den Versuchen

Die Ergebnisse der Tabelle 2 zeigen, dass die erfindungsgemäßen Beispiele mit einem geringen Anteil oberflächenaktiver Substanzen auskommen und dabei die verfahrenstechnisch relevanten Parameter im akzeptablen Bereich liegen. Die Oberflächenspannungen der dabei eingesetzten äußeren Schichten, die mit der Luft in Kontakt treten, ist dabei wenigstens 5 mN/m niedriger als die der benachbarten innenliegenden Schicht. Die niedrigere Oberflächenspannung gewährleistet einen stabilen Vorhang, der die Grundlage für qualitativ hochwertige Verpackungsmaterialien ist.

Die in den Versuchen hergestellten erfindungsgemäßen Verpackungspapiere erfüllen darüber hinaus alle marktüblichen Qualitätskriterien die an Verpackungen im Lebensmittelbereich gestellt werden. Als Beispiele seien hier die Barriere Eigenschaften gegenüber Wasserdampf und Sauerstoff genannt, die für die erfindungsgemäßen Beispiele deutlich unterschritten werden können.

### Messmethoden

### Oberflächenspannung von Flüssigkeiten

Die Bestimmung der Oberflächenspannung von Flüssigkeiten wird entsprechend der Norm DIN EN ISO 19403-3 durchgeführt.

### Sauerstoffpermeation oder Oxygen Transmission Rate (OTR)

Die Prüfung dient dazu, die Sauerstoffdurchlässigkeit (Permeation von reinem Sauerstoff oder aus Sauerstoffgasgemischen z. B. Luft) von Kunststoff-Folien und Kunststoff-Hohlkörpern (z. B. Verpackungsbehältnisse, Kunststoffrohre, usw.) zu bestimmen und damit ihre Eignung für Verpackungszwecke sowie für technische Anwendungen zu beurteilen. Die Prüfung erfolgt entsprechend der DIN 53380-3 und bei einer Temperatur von 23°C und einer relativen Feuchte von 50%.

### Wasserdampfpermeation oder Wasserdampfdurchlässigkeit (WDD)

Die Prüfung dient zum Bestimmen der Wasserdampfdurchlässigkeit von Kunststofffolien, Kunststoffbahnen (-platten) und Mehrschichtgebilden mit Kunststoffanteil unter Anwendung eines Elektrolysesensors. Die Prüfung erfolgt nach EN ISO 15106-3.

### Siegel-/ Schweißnahtfestigkeit, Streifenzugversuch

Siegel- bzw. Schweißnahtfestigkeit von maschinell hergestellten Siegelnähten an Beuteln, Packungen oder Siegelproben (auch Peel, Kaltsiegel, Wiederverschluss) nach DIN 55529.

### Fettbeständigkeitstest oder Kit Test

Der Fettbeständigkeitstest, allgemein bekannt als Kit-Test, wurde entsprechend der DIN 53116 durchgeführt.

### Curtainstabilitätsgrenze

Der Test der Curtainstabilitätsgrenze wird mit senkrecht gestellten Vorhanghaltern ohne Absaugung durchgeführt. Gestartet wird mit dem Durchfluss (D), der bei gegebener Gießbreite (B), Maschinengeschwindigkeit, Feststoffgehalt und Dichte der Rezeptur den gewünschten Trockenauftrag ergibt. $Formel : Durchfluss \left({cm}^{3}/min\right) = Breite \left(m\right) * Geschwindigkeit \left(m/min\right) * Trockenauftrag \left(g/{m}^{2}\right) * 100 % \left(Feststoffgehalt\left(%\right)*Dichte\left(g/{m}^{3}\right)\right)$

Anschließend wird die Durchflussmenge in 5% Schritten, bezogen auf die Masse Stroms, reduziert bis der Vorhang ohne weitere Fremdeinwirkung zusammenbricht. Der letzte vor dem Zusammenbruch des Vorhangs eingestellte Durchfluss geteilt durch die Breite des Vorhangs definiert die Curtainstabilitätsgrenze.

### Curtain Defekte / Curtainopener

Für die Beurteilung der Curtain Defekte / Curtainopener wird ein Durchfluss von 20% über der ermittelten Curtainstabilitätsgrenze eingestellt. Anschließend wird der Vorhang visuell 10 Minuten lang auf Curtainopener überprüft und die Anzahl dokumentiert.

### Brookfield-Viskosität

Die Viskosität wird mit einem Brookfield-RVT-Viskosimeter gemessen (erhältlich bei Brookfield Engineering Laboratories, Inc., Stoughton, Massachusetts, USA). Zur Viskositätsbestimmung werden 600 ml einer Probe in ein 1000ml-Becherglas gegossen und die Viskosität bei 25°C bei einer Spindeldrehzahl von 20 und 100 U/min gemessen.

### Flächengewicht

Das Flächengewicht wurde ermittelt nach DIN EN ISO 536.

## Patentansprüche

1. Verfahren zur Herstellung eines Verpackungsmaterials mit wenigstens einer Funktionsschicht, umfassend das Ausbilden eines mehrschichtigen Vorhangs auf wässriger Basis und das Aufbringen dieses Vorhangs auf ein Substrat, **dadurch gekennzeichnet, dass** die äußeren mit der Luft während des Gießens in Kontakt tretenden Schichten des Vorhangs oberflächenaktive Additive enthalten und die Differenz der Oberflächenspannung zwischen den beiden äußeren Schichten und der jeweils an diese angrenzenden inneren Schicht des Vorhangs wenigstens 5 mN/m beträgt.

2. Verfahren nach Anspruch 1, **dadurch gekennzeichnet, dass** die Oberflächenspannungen der beiden äußeren Schichten wenigstens 5 mN/m geringer als die der jeweils an diese angrenzenden inneren Schicht des Vorhangs sind.

3. Verfahren nach Anspruch 1, **dadurch gekennzeichnet, dass** die Menge der oberflächenaktiven Additive in den äußeren, mit Luft in Kontakt tretenden Stoffströmen des Vorhangs 0,02 Gew.-% bis 0,6 Gew.-%, bezogen auf die Masse der beiden Stoffströme beträgt.

4. Verfahren nach Anspruch 1 oder 2, **dadurch gekennzeichnet, dass** die Menge der oberflächenaktiven Additive im Verpackungsmaterial 0,02 Gew.-% bis 0,6 Gew.-%, bezogen auf die Masse des unbedruckten Verpackungsmaterials beträgt.

5. Verfahren nach einem der Ansprüche 1 bis 3, **dadurch gekennzeichnet, dass** die äußeren, mit der Luft in Kontakt tretenden Schichten des Vorhangs ein Auftragsgewicht nass im Bereich von 0,5 bis 15 g/m² haben.

6. Verfahren nach einem der Ansprüche 1 bis 4, **dadurch gekennzeichnet, dass** wenigstens eine Funktionsschicht Sperreigenschaften für Sauerstoff aufweist und diese Funktionsschicht ein Polymer mit polaren Gruppen, einen Polyvinylalkohol (PVOH), Ethylenvinylalkohol (EVOH), Stärke und/oder nanofibrilläre Cellulose (NFC) enthält.

7. Verfahren nach Anspruch 5, **dadurch gekennzeichnet, dass** die Sauerstoffübertragung des Verpackungsmaterials nicht mehr als 15cm³/m², je 24h, (23°C, 50% RH) bei 1 atm beträgt.

8. Verfahren nach einem der Ansprüche 1 bis 6, **dadurch gekennzeichnet, dass** das Verpackungsmaterial wenigstens eine Funktionsschicht mit Sperreigenschaften für Wasserdampf aufweist und diese Funktionsschicht ein unpolares Polymer, insbesondere ein Polyolefin, Polyethylen, Polypropylen oder Gemisch von beiden enthält.

9. Verfahren nach Anspruch 7, **dadurch gekennzeichnet, dass** die Wasserdampfübertragung des Verpackungsmaterials nicht mehr als 50 g/m², je 24 h, (23°C, 50% RH) bei 1 atm beträgt.

10. Verfahren nach Anspruch 1, **dadurch gekennzeichnet, dass** das Verpackungsmaterial wenigstens eine Funktionsschicht eine Siegelschicht aufweist und diese Siegelschicht ein thermoplastisches Polymer, insbesondere Polyvinylacetat (PVAc), Polyethylen, Polybernsteinsäure (PBS) und Gemischen derselben enthält.

11. Verfahren nach Anspruch 1, **dadurch gekennzeichnet, dass** wenigstens eine Funktionsschicht Sperreigenschaften für Fett/Öl aufweist und ein polares Polymer, ausgewählt ist aus PVOH, EVOH, Gemischen derselben und Gemischen mit anderen Polymeren enthält.

12. Verfahren nach einem der vorhergehenden Ansprüche, **dadurch gekennzeichnet, dass** das Substrat Papier, Pappe oder eine Kunststofffolie ist schon eine oder mehrere Beschichtungsschichten trägt.

13. Verfahren nach einem der vorhergehenden Ansprüche, umfassend das Ausbilden einer Packung aus dem Verpackungsmaterial oder das Konfektionieren einer Verpackungsfolie.

14. Verfahren nach einem der vorhergehenden Ansprüche, **dadurch gekennzeichnet, dass** das Verpackungsmaterial eine Lebensmittelverpackung ist.

15. Verpackungsmaterial mit einem Substrat und einem darauf angeordneten mindestens dreischichtigen Auftrag, der durch ein Curtain Coating auf das Substrat aufgetragen ist, wobei der Auftrag wenigstens eine Funktionsschicht enthält, **dadurch gekennzeichnet, dass** die mit dem Substrat in Kontakt befindliche Schicht des Auftrags und die mit der Luft in Kontakt befindliche Schicht des Auftrags ein oberflächenaktives Additiv enthalten und die Differenz der Oberflächenspannung zwischen diesen beiden äußeren Schichten und einer an diese angrenzenden inneren Schicht des Auftrags wenigstens 5 mN/m beträgt.
